# EUROPÄISCHE PATENTSCHRIFT

(11) **EP 1 208 997 B1**
(45) Veröffentlichungstag und Bekanntmachung des Hinweises auf die Patenterteilung: **25.05.2005**
(21) Anmeldenummer: 00125775.7
(22) Anmeldetag: 24.11.2000
(51) Int. Cl.: B41N 10/02, B41N 10/04

(54) **Drucktuch für Offset-Druck-Anwendungen**
Blanket for offset printing
couverture pour l'impression offset

(43) Veröffentlichungstag der Anmeldung: 29.05.2002
(73) Patentinhaber: ContiTech Elastomer-Beschichtungen GmbH, 30165 Hannover (DE)
(72) Erfinder: Herrmann, Joachim, 37154 Northeim (DE)
(74) Vertreter: Schneider, Egon

(56) Entgegenhaltungen:
- US-A- 3 983 287
- US-A- 5 478 637

## Beschreibung

Die Erfindung betrifft ein Drucktuch für Offset-Druck-Anwendungen, für den Einsatz zum Bedrucken von oberflächenstrukturierten und deformationsgefährdeten Bedruckmaterialien gemäß Oberbegriff des Patentanspruchs 1.

Drucktücher sind in der Vergangenheit immer wieder speziellen Einsatzfällen angepasst worden. Schwierigkeiten dabei entstehen immer dann, wenn die auf das Drucktuch wirkende, vom Druckzylinder ausgehende Reaktionskraft im Zeitverlauf nicht stetig ist, was regelmäßig beim Bedrucken von strukturiertem Bedruckmaterial der Fall ist. Des Weiteren existieren Bedruckmaterialien wie Kartonagen, Wellpappe oder dergleichen, bei denen im Zusammenhang mit dem Druckvorgang Kräfte auftreten, die zu Formänderungen dieser Bedruckmaterialien führen, wodurch das Druckergebnis beispielsweise hinsichtlich eines registerhaltigen Druckes über die gesamte Fläche negativ beeinflusst wird.

In der DE 30 27 549 A1 ist ein Drucktuch aus einem elastischen, zusammendrückbaren Druckelement mit geschlossenzelligem Schaum beschrieben. Der Aufbau eines solchen Drucktuches läßt eine Eignung für den Lithographiedruck erkennen, dagegen ist es für Anwendungen zum Bedrucken von strukturierten Oberflächen nicht einsetzbar, wenn hohe Qualitätsanforderungen zu erfüllen sind.

Aus der US-A-3 983 287 wird ein Drucktuch für Offset-Druckanwendungen mit einer dem Druckzylinder zugeordneten Basisschicht, einer kompressiblen, Gaseinschlüsse aufweisenden Zwischenschicht und mit einer außenliegenden, dem Bedruckmaterial zugewandten Außenschicht offenbart. Die Zwischenschicht ist als Elastomerschicht ausgebildet und direkt unter Verwendung eines Haftvermittlers mit der Außenschicht verbunden, deren Dicke im Vergleich zur Zwischenschicht gering ist.

Aus der US-A-5 478 637 ist ein Drucktuch für Offset-Druckanwendungen bekannt. Das Drucktuch umfasst eine Basisschicht, eine kompressible, Gaseinschlüsse aufweisende Zwischenschicht und eine Außenschicht, die mit dem Bedruckmaterial in Kontakt kommt.

Der Erfindung liegt die Aufgabe zugrunde, ein Drucktuch für einen verbesserten Offsetdruck von Bedruckmaterialien bereitzustellen, die während des Druckvorgangs zu Formänderungen neigen.

Erfindungsgemäß wird die Aufgabe dadurch gelöst, dass bei einem Drucktuch gemäß Oberbegriff des Patentanspruchs 1 die kompressible Zwischenschicht geschlossenporig ausgebildet ist, dass Parameter wie Porenanteil und Dicke der geschlossenporigen Zwischenschicht derart eingestellt sind, dass bei Einwirkung eines Prüfdruckes von 1350 kPa eine Dickenreduzierung von 20 - 50 % der Ausgangsdicke des Drucktuches erreicht wird, dass das Verhältnis der Dicke der Außenschicht zur Dicke der kompressiblen Zwischenschicht 1 : 2,5 bis 1 : 7 beträgt.

Durch diese Parameter sind die Elastizität der Außenschicht und das Kompressionsverhalten der kompressiblen Zwischenschicht derart gewählt, dass die beim Druckvorgang auf das Drucktuch wirkende Kraft zu einer Verformung des Verbundes aus kompressibler Zwischenschicht und Außenschicht dahingehend führt, dass eine vollflächige Auflage des Drucktuches auf dem zu Formänderungen neigenden Bedruckmaterial sowie eine gleichförmige Verteilung des lokalen Druckes erreicht wird. Mit einer solchen Zwischenschicht wird gute eine elastische Anpassung der Außenschicht an das Profil des Bedruckmaterials geschaffen.

Die Erfindung ist mit dem Vorteil verbunden, dass infolge einer vergleichsweise stark elastisch verformbaren Außenschicht und einer während des Druckvorganges im komprimierten Zustand elastisch nachgiebigen Zwischenschicht die relevanten Oberflächenbereiche des Drucktuches mit dem Bedruckmaterial in definierten, großflächigen Kontakt kommen, ohne das Bedruckmaterial Kräften auszusetzen, die zu einer nicht reversiblen Deformation des Bedruckmaterials führen würden. Lokale Unebenheiten des Bedruckmaterials führen, wenn überhaupt, nur zu geringen Unterschieden in der Druckpressung. Damit wird ein gleichmäßiges Druckergebnis gewährleistet.

Die Dicke des Drucktuches kann größer als 2,0 mm gewählt werden. Liegt die Dicke des Drucktuches im Bereich von 2,5 - 3,0 mm, sind besonders gute Druckergebnisse erzielbar.

Für einen Einsatz des Drucktuches zum Bedrucken von Materialien wie etwa Wellpappe ist in weiterer Ausgestaltung der Erfindung der Porenanteil der kompressiblen Zwischenschicht derart gewählt, dass unter Einwirkung eines Prüfdruckes von 1350 kPa eine Reduzierung der Dicke des Drucktuches um 0,45 - 0,90 mm erfolgt. Eine weitere Verbesserung der Druckqualität ist erreichbar bei einem Porenanteil in der Zwischenschicht, der bei einem Prüfdruck von 1350 kPa zu einer Verringerung der Dicke des Drucktuches um 0,55 - 0,70 mm führt.

Für die kompressible Zwischenschicht können NBR-Mischungen, Polyurethane oder andere Elastomere zum Einsatz gelangen.

Die Basisschicht des Drucktuchs enthält zweckmäßigerweise einen Festigkeitsträger aus Baumwolle. Bevorzugt werden die Festigkeitsträger, die auch aus anderen Materialien bestehen können, in Form von zwei Gewebelagen eingebracht.

In weiterer Ausgestaltung der Erfindung beträgt die Dicke der kompressiblen Zwischenschicht 1 - 2 mm.

Zur Erzielung hochwertiger Druckergebnisse, insbesondere beim Bedrucken deformationsgefährdeter Bedruckmaterialien weist die Außenschicht zweckmäßig eine Shore-Härte kleiner als 55 ShA auf.

Die Erfindung soll nachfolgend anhand eines Ausführungsbeispiels näher erläutert werden.

Es zeigt die Fig. 1 ein Drucktuch zum Bedrucken von Wellpappe und ähnlichen Bedruckmaterialien im Schnitt, wodurch der Schichtaufbau des Drucktuches erkennbar wird.

Das Drucktuch besteht im Wesentlichen aus einer Basisschicht 1, einer kompressiblen Zwischenschicht 2 und einer dem Bedruckmaterial zugewandten Deckgummischicht 3. In die Basisschicht 1 ist ein Festigkeitsträger 4 in Form eines zweilagigen Baumwollgewebes eingebracht. Es können jedoch auch andere Festigkeitsträger wie Folien, Bleche und Gewebe aus anderen Materialien sowie Gewirke Bestandteil der Basisschicht 1 sein. An die Basisschicht 1 schließt sich die kompressible Zwischenschicht 2 an, die gasförmige, in sich abgeschlossene Poren 5 enthält, die eine ausreichend hohe Kompressibilität der Zwischenschicht 2 gewährleisten.

Über eine Haftgummierung 6 und/oder eine Ausgleichsschicht 7, in der eine Gewebelage eingelagert sein kann, ist die Zwischenschicht 2 mit der Deckgummischicht 3 verbunden, die eine nur geringe Dicke und hohe Elastizität aufweist, so dass sich deren Oberfläche dem Profil des Bedruckmaterials beim Druckvorgang hinreichend gut anpassen kann.

Auf der Grundlage der von der komprimierten Zwischenschicht 2 ausgehenden, relativ gleichmäßig verteilten Anpresskraft der Deckgummischicht 3 an das Bedruckmaterial für eine bezogen auf den Druckvorgang relevante Zeit, wird ein hinreichend intensiver und reproduzierbarer Übergang von Druckfarbe erzielt. Im Ergebnis entsteht ein hohen Anforderungen genügendes Druckbild auch für oberflächenstrukturierte bzw. deformationsgefährdete Bedruckmaterialien.

## Patentansprüche

1. Drucktuch für Offset-Druck-Anwendungen für den Einsatz zum Bedrucken von oberflächenstrukturierten und deformationsgefährdeten Bedruckmaterialien, mit einer dem Druckzylinder zugeordneten Basisschicht (1), einer kompressiblen, Gaseinschlüsse (5) aufweisenden Zwischenschicht (2) aus Elastomer oder thermoplastischem Elastomer und mit einer außenliegenden, dem Bedruckmaterial zugewandten Außenschicht (3), wobei die Zwischenschicht (2) direkt unter Verwendung eines Haftvermittlers (6) und/oder unter Einsatz einer Ausgleichsschicht (7) mit der Außenschicht (3) verbunden ist, deren Dicke im Vergleich zur kompressiblen Zwischenschicht (2) gering ist,
**dadurch gekennzeichnet,**
**dass** die kompressible Zwischenschicht (2) geschlossenporig ausgebildet ist, dass Parameter wie Porenanteil und Dicke der geschlossenporigen Zwischenschicht (2) derart eingestellt sind, dass bei Einwirkung eines Prüfdruckes von 1350 kPa eine Dickenreduzierung von 20 - 50 % der Ausgangsdicke des Drucktuches erreicht wird
**dass** das Verhältnis der Dicke der Außenschicht (3) zur Dicke der kompressiblen Zwischenschicht (2) 1 : 2,5 bis 1 : 7 beträgt.

2. Drucktuch nach Anspruch 1, **dadurch gekennzeichnet, dass** die Dicke des Drucktuches größer als 2,0 mm, insbesondere zwischen 2,5 und 3,0 mm, gewählt ist.

3. Drucktuch nach Anspruch 1 oder 2, **dadurch gekennzeichnet, dass** unter Einwirkung eines Prüfdruckes von 1350 kPa eine Reduzierung der Dicke des Drucktuches um 0,45 - 0,90 mm erfolgt.

4. Drucktuch nach Anspruch 1, **dadurch gekennzeichnet, dass** die Dicke der kompressiblen Zwischenschicht (2) 1 - 2 mm beträgt.

5. Drucktuch nach Anspruch 1, **dadurch gekennzeichnet, dass** die Außenschicht (3) eine Shore-Härte kleiner als 55 ShA aufweist.

## Claims

1. Printing blanket for offset printing applications, for use in printing surface-structured printing materials which are at risk of deformation, having a base layer (1) which is assigned to the impression cylinder, a compressible intermediate layer (2) which has gas inclusions (5) and is made from an elastomer or thermoplastic elastomer, and having an exterior layer (3) which lies on the outside and faces the printing material, the intermediate layer (2) being connected to the exterior layer (3) directly using an adhesion promoter (6) and/or using a compensation layer (7), the thickness of which is low in comparison with the compressible intermediate layer (2),
**characterized in that** the compressible intermediate layer (2) is of closed-cell configuration, **in that** parameters such as the cell proportion and the thickness of the closed-cell intermediate layer (2) are set in such a way that, when a test pressure of 1350 kPa is applied, the initial thickness of the printing blanket is reduced by from 20 to 50%, and **in that** the ratio of the thickness of the exterior layer (3) to the thickness of the compressible intermediate layer (2) is from 1:2.5 to 1:7.

2. Printing blanket according to Claim 1,
**characterized in that** the thickness of the printing blanket is selected to be greater than 2.0 mm, in particular to be between 2.5 and 3.0 mm.

3. Printing blanket according to Claim 1 or 2,
**characterized in that**, when a test pressure of 1350 kPa is applied, the thickness of the printing blanket is reduced by from 0.45 to 0.90 mm.

4. Printing blanket according to Claim 1,
**characterized in that** the thickness of the compressible intermediate layer (2) is from 1 to 2 mm.

5. Printing blanket according to Claim 1,
**characterized in that** the exterior layer (3) has a Shore hardness of less than 55 ShA.

## Revendications

1. Couverture pour applications d'impression offset pour l'utilisation pour l'impression de matériaux à imprimer à surface structurée et à risque de déformation, comprenant une couche de base (1) associée au cylindre d'impression, une couche intermédiaire (2) en élastomère ou en élastomère thermoplastique présentant une inclusion de gaz compressible (5), et une couche extérieure (3) située à l'extérieur, tournée vers le matériau à imprimer, la couche intermédiaire (2) étant connectée directement en utilisant un promoteur d'adhésion (6) et/ou en utilisant une couche de compensation (7), à la couche extérieure (3), dont l'épaisseur est faible par comparaison avec la couche intermédiaire compressible (2),
**caractérisée en ce que**
la couche intermédiaire compressible (2) est réalisée avec des pores fermés, **en ce que** des paramètres tels que la proportion de pores et l'épaisseur de la couche intermédiaire à pores fermés (2) sont ajustés de telle sorte que lors de l'application d'une pression d'essai de 1350 kPa, on obtienne une réduction d'épaisseur de 20 à 50 % de l'épaisseur de départ de la couverture, **en ce que** le rapport de l'épaisseur de la couche extérieure (3) à l'épaisseur de la couche intermédiaire compressible (2) est de 1 : 2,5 à 1 : 7.

2. Couverture selon la revendication 1, **caractérisée en ce que** l'épaisseur de la couverture est supérieure à 2,0 mm, en particulier est choisie entre 2,5 et 3,0 mm.

3. Couverture selon la revendication 1 ou 2, **caractérisée en ce que** sous l'application d'une pression d'essai de 1350 kPa, on obtient une réduction de l'épaisseur de la couverture de 0,45 à 0,90 mm.

4. Couverture selon la revendication 1, **caractérisée en ce que** l'épaisseur de la couche intermédiaire compressible (2) vaut 1 à 2 mm.

5. Couverture selon la revendication 1, **caractérisée en ce que** la couche extérieure (3) présente une dureté Shore inférieure à 55 ShA.
